# FASCICULE DE BREVET EUROPEEN

(11) **EP 0 246 162 B1**
(45) Date de publication et mention de la délivrance du brevet: **14.03.1990**
(21) Numéro de dépôt: 87401098.6
(22) Date de dépôt: 15.05.1987
(51) Int. Cl.: B22F 3/10

(54) **Procédé de frittage dans un four continu de matériau en poudre**
Verfahren zum Sintern von Pulvermaterial in einem Durchlaufofen
Process for sintering pulverulent material in a continuous furnace

(30) Priorité: 16.05.1986 FR 8607067
(43) Date de publication de la demande: 19.11.1987
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Madsac, Michel, F-92330 Sceaux (FR)
(74) Mandataire: Vesin, Jacques

(56) Documents cités:
- US-A- 4 190 440

## Description

La présente invention concerne un procédé de frittage dans un four continu d'un matériau en poudre contenant de l'oxygène sous forme d'oxyde et/ou sous forme adsorbée, dans lequel on réduit l'oxygène présent au cours d'une première étape de pré-frittage, puis on assure la cohésion du matériau au cours d'une seconde étape de frittage.

Les opérations de frittage sont généralement réalisées dans des fours continus sous atmosphère contrôlée.
On utilise de plus en plus des atmosphères à base d'azote dans ces fours de frittage pour remplacer les atmosphères engendrées par les générateurs exothermiques ou par les craqueurs d'ammoniac, d'une part parce que le réglage du débit des atmosphères synthétiques est plus aisé et d'autre part, parce que leur composition peut être modifiée en fonction des caractéristiques du procédé. Par ailleurs, les générateurs exothermiques ont un point de rosée très variable et il est nécessaire d'avoir une quantité d'hydrogène importante dans l'atmosphère du four, afin de maintenir le caractère réducteur de cette atmosphère et éviter l'oxydation de la poudre ou du support sur lequel celle-ci est frittée.

Une autre fonction de l'atmosphère protectrice dans les fours de traitement thermique est la création d'une pression positive dans le four, qui va limiter les entrées d'air dans les zones critiques du four afin d'éviter l'oxydation. Une atmosphère protectrice couramment utilisée contient des gaz inertes tel que l'azote et des gaz réactifs capables de réduire les oxydes, tels que l'hydrogène et/ou le monoxyde de carbone.

La plupart des poudres métalliques contiennent des oxydes du fait des conditions de production et de stockage de celles-ci. Les atmosphères de traitement thermique doivent être capables de réduire ces oxydes. Ce facteur est critique puisque les couches d'oxyde freinent le processus de frittage. La composition de l'atmosphère doit donc être adaptée pour la réduction des oxydes de surface et de l' oxygène libre contenus dans la poudre.

Les avantages bien connus des atmosphères synthétiques par rapport aux atmosphères créées à partir de générateurs exothermiques peuvent cependant s'avérer quelques fois insuffisants compte tenu du coût plus éléve desdites atmosphères synthétiques.
Cependant, la Demanderesse a constaté qu'il n'était pas nécessaire d'utiliser les mêmes atmosphères, et/ou les mêmes débits d'atmosphères pour les opérations de pré-frittage et de frittage, ce qui ne peut être réalisé lorsqu'on utilise un générateur pour engendrer les atmosphères de pré-frittage et de frittage.

L'étape de pré-frittage, en particulier en l'absence de liant entre les différents grains de poudre, a pour but de réduire les oxydes présents dans la poudre et d'une manière générale, réduire l'oxygène présent dans la couche de poudre. Il est donc nécessaire que l'atmosphère comporte les qualités réductrices requises.

L'étape de frittage a notamment pour but d'augmenter la cohésion intergranulaire ainsi que la diffusion à l'interface des grains et du support lorsque le frittage est réalisé sur un support distinct. Cette étape de frittage nécessite également une atmosphère à caractère réducteur, évitant les entrées d'air dans la zone chaude et l'oxydation de la poudre qui freinerait le frittage de celle-ci.

Partant de cette analyse, on a constaté que l'étape de pré-frittage était l'étape du procédé dont dépendait la productivité d'une ligne de fabrication, pour une qualité déterminée du frittage.

Le procédé selon l'intervention est caractérisé en ce que l'étape de pré-frittage s'effectue sous atmosphère réductrice à base d'hydrogène et de gaz neutre dont le débit F_{G} est supérieur ou égal à: relation dans laquelle:
F_{G} étant exprimé en m³/heure
Sp=secₜion de la couche de poudre à fritter en m²,
Dp=masse volumique de la poudre en kg/m³,
X(0₂)i=pourcentage en masse d'oxygène dans la poudre avant l'étape de pré-frittage, sous forme d'oxyde et/ou adsorbé,
P(H₂)i=pourcentage volumique d'hydrogène dans le gaz introduit dans le four,
P(H₂)f=le plus faible pourcentage volumique d'hydrogène dans l'atmosphère du four en un point où les oxydes ont été complètement réduits,
Vs vitesse d'avance du matériau dans le four exprimée en m/h
a est une constante, égale à (He)i/(He)i+(He)ₒ, déterminée en injectant une atomsphère d'azote et d'hydrogène de manière habituelle dans le four de frittage, en ajoutant au gaz injecté un certain volume d'un gaz "traceur" tel que l'hélium pendant un intervalle de temps déterminé, en enregistrant à l'entrée et à la sortie du four, l'évolution du taux d'hélium dans le gaz s'échappant du four en fonction du temps et en réalisant l'intégration de ce taux d'hélium en fonction du temps à l'entrée et à la sortie du four, respectivement (He)i et (He)ₒ.

Tous les paramètres de cette formule sont déterminés expérimentalement en fonction du four et de la poudre à fritter.

Le paramètre P(H₂)f est la plus faible valeur mesurée en un point du four correspondant à la réduction totale des oxydes, le débit d'atmosphère étant suffisant pour assurer la réduction complète des oxydes ainsi qu'un frittage et une adhérence correspondant à une valeur prédéterminée.

Lorsque le matériau à fritter est sous forme de pièces juxtaposées les unes à côté des autres sur le tapis du four, S^{p} représente la section moyenne des pièces dans le plan perpendiculaire au tapis du four.

L'invention sera mieux comprise à l'aide des exemples de réalisation suivants, donnés à titre non limitatif:

### EXEMPLE 1:

Sur une feuille d'acier au carbone utilisée comme support, on dépose une couche de 0,9 mm de poudre contenant 73% de cuivre, 23% de plomb et 4% d'étain. La largeur du support sur lequel est déposée la poudre est de 200 mm, la masse volumique de la poudre de 5,2 T/m³ et le pourcentage d'oxygène dans la poudre est de 0,28%.

Le ruban avance à la vitesse Vs dans le four, constitué d'un four de pré-frittage de 30 mètres de longueur à la température de 820_{°}C, à la sortie duquel le ruban et la poudre sont laminés entre deux cylindres d'acier, puis introduits dans le four de frittage (30 mètres de longueur - 820°C), chaque four de pré-frittage et de frittage comportent une zône de refroidissement de 10 mètres de longueur (type "water-jacket").

L'atmosphère est injectée dans les fours de pré-frittage et de frittage à proximité de la jonction des zô- nes chaude et de refroidissement.

On injecte dans le four de pré-frittage une atmosphère contenant 10 % d'hydrogène et 90 % d'azote.

En utilisant un débit de 30m3/heure dans le four de pré-frittage, on mesure P(H₂)f tel que défini plus haut. La valeur mesurée est de 2,8 %. On mesure un coefficient a d'une valeur de 30 %.

En appliquant la formule mentionnée plus haut, on détermine ainsi que :

Afin d'augmenter au maximum la vitesse du procédé, on maintient le débit de 30m³/h d'atmosphère contenant 10 % de H₂ en volume de 90 % de N₂ en volume. On obtient une vitesse de frittage qui doit rester inférieure à 5,9 x 30 = 177 mètres/heure. En se plaçant légèrement en deça de cette vitesse (environ 160 m/h), on vérifie que l'on obtient un matériau ayant les qualités de frittage prédéterminées identiques à celles obtenues en utilisant un générateur exothermique engendrant une atmosphère contenant 10 % d'hydrogène, 8 % de CO, 6 % de C0₂ et 76 % N₂, sous un débit de 30 m³/heure, tant au niveau du four de pré-frittage qu'au niveau du four de frittage, mais avec une vitesse d'avance du matériau d'environ 110 m/h. Le gain en vitesse du procédé selon l'invention est donc d'environ 50 %.

Mais on a constaté de plus qu'il était possible de réduire le débit de gaz dans le four de frittage jusqu'à une valeur d'environ 15m³/heure à l'aide d'un mélange ne contenant que 5 % de H₂ et 95 % de N₂, tout en obtenant les mêmes qualités prédéterminées de frittage du matériau.

Le procédé selon l'invention permet d'accélérer la vitesse (à débit constant) ou de réduire le débit (à vitesse constante) dans le four de pré-frittage, mais permet également de réduire le débit de gaz dans le four de frittage avec une atmosphère contenant moins d'hydrogène, ce qui se traduit globalement par une abaissement important des coûts de production.

De tels rubans sont utilisables comme coussinets auto-lubrifiants.

### EXEMPLE 2:

Sur une feuille d'acier au carbone pré-nickelée utilisée comme support, on dépose une couche de 0,7 mm de poudre de Nickel.

La largeur du support sur lequel est déposée la poudre est de 150 mm, la masse volumique de la poudre de 0,8 T/M³ et le pourcentage d'oxygène dans la poudre est de 0,18 %.

Le ruban avance à la vitesse Vs dans le four, constitué d'une zône chaude à la température de 1040_{°}C, de 4 m de longueur, suivie d'un zône froide de type "water-jacket".

L'atmosphère est injectée dans le four à la jonction entre la zône chaude et la zône froide ainsi qu'en fin de zône froide. Elle est constituée de 10 % d'hydrogène et 90 % d'azote.

En utilisant un débit de 6 m³/heure dans le four, on mesure P(H₂)f telle que défini plus haut. La valeur mesurée est de 7,5 %.

On détermine le coefficient a comme indiqué précedemment : la valeur mesurée est de 20 %.

En appliquant la formule mentionnée plus haut, on détermine ainsi que :

Afin d'augmenter au maximum la vitesse du procédé, on maintient le débit de 6 m³/h d'atmosphère contenant 10 % de H₂ en volume de 90 % de N₂ en volume. On obtient une vitesse de frittage qui doit rester inférieure à 23,6 x 6 = 141 mètres/heure. En se plaçant légèrement en deça de cette vitesse (environ 120 m/h), on obtient un matériau ayant les qualités de frittage prédéterminées identiques à celles obtenues en utilisant un craqueur-bruleur d'ammoniac engendrant une atmosphère contenant 10 % d'hydrogène, et 90 % d'azote sous un débit de 6 m3/heure, mais avec une vitesse d'avance du matériau d'environ 80 m/h.

De tels rubans sont utilisables comme électrodes poreuses pour batteries alcalines.

## Revendications

1. Procédé de frittage dans un four continue d'un matériau en poudre contenant de l'oxygène sous forme d'oxyde et/ou sous forme adsorbée, dans lequel on réduit l'oxygène présent au cours d'une première étape de pré-frittage puis on assure la cohésion du matériau au cours d'une seconde étape de frittage, caractérisé en ce que l'étape de pré-frittage s'effectue sous atmosphère réductrice à base d'hydrogène et de gaz neutre dont le débit F_{G} est supérieur ou égal à: relation dans laquelle:
F_{G} étant exprimé en m3/heure
Sp = section de la couche de poudre à fritter en m²,
Dp = masse volumique de la poudre en kg/m3,
X(0₂)i = pourcentage en masse d'oxygène dans la poudre avant l'étape de pré-frittage, sous forme d'oxyde et/ou adsorbé,
P(H₂)i = pourcentage volumique d'hydrogène dans le gaz introduit dans le four,
P(H₂)f = le plus faible pourcentage volumique d'hydrogène dans l'atmosphère du four en un point où les oxydes ont été complètement réduits,
Vs vitesse d'avance du matériau dans le four exprimée en m/h
a est une constante, égale à (He)V(He)i+(He)ₒ et déterminée en injectant une atmosphère d'azote et d'hydrogène de manière habituelle dans le four de frittage, en ajoutant au gaz injecté un certain volume d'un gaz "traceur" tel que l'hélium pendant un intervalle de temps déterminé, en enregistrant à l'entrée et à la sortie du four, l'évolution du taux d'hélium dans le gaz s'échappant du four en fonction du temps et en réalisant l'intégration de ce taux d'hélium en fonction du temps à l'entrée et à la sortie du four, respectivement (He)i et (He)o.

2. Procédé de frittage selon la revendication 1, caractérisé en ce que le matériau en poudre est constitué d'un ou plusieurs oxydes métalliques.

3. Procédé de frittage selon la revendication 1, caractérisé en ce que le matériau en poudre est constitué d'un plusieurs métaux.

4. Procédé selon l'une des revendications 1 à 3, caractérisé en ce que le matériau en poudre est fritté sur un support métallique.

5. Procédé selon l'une des revendications précédentes, caractérisé en ce que l'atmosphère engendrée dans le four de frittage est une atmosphère contenant également de l'hydrogène et un gaz neutre dont la concentration en hydrogène est inférieure à celle de l'atmosphère de pré-frittage.

## Claims

1. A process for sintering within a continuous furnace a powdered material containing oxygen in the form of an oxide and/or in adsorbed form, wherein the oxygen present is reduced during an initial presintering stage and then the cohesion of the material is ensured during a second sintering stage, characterized in that the presintering stage is carried out under a reducing atmosphere based on hydrogen and a neutral gas of which the-flow rate F_{G} is greater than or equal to: In which relationship:
F_{G} is expressed in M³/hour,
Sp = cross-section of the powder layer to be sintered, in m²,
Dp = volumetric weight of the powder in kg/m3,
X(0₂)i = the percentage by weight of oxygen in the powder prior to the presintering stage, in the form of oxide and/or in adsorbed form,
P(H₂)i = the volumetric percentage of hydrogen in the gas fed into the furnace,
P(H₂)f = the lowest volumetric percentage of hydrogen in the furnace atmosphere at a point at which the oxides have been completely reduced.
Vs is the speed of feed of the material into the furnace expressed in metres/hour.
a is a constant equal to (He)V(He)i+(He)ₒ and determined by injecting a nitrogen and hydrogen atmosphere into the sintering furnace in a conventional manner whilst adding to the injected gas a volume of a "tracer" gas such as helium during a definite time interval, whilst recording the evolution in the helium content of the gas escaping from the furnace between the inlet and outlet of the furnace, as a function of time, and integrating this helium content as a function of time at the inlet and at the outlet of the furnace, being (He)i and (He)ₒ respectively.

2. A sintering process according to claim 1, characterised in that the powdered material is constituted by one or more metal oxides.

3. A sintering process according to claim 1, characterized in that the powdered material is constituted by one or more metals.

4. A process according to one of the claims 1 to 3, characterized in that the powdered material is sintered on a metal support.

5. A process according to one of the preceding claims, characterized in that the atmosphere produced within the sintering furnace is an atmosphere also containing hydrogen and a neutral gas, the hydrogen concentration of which is lower than that of the presintering atmosphere.

## Patentansprüche

1. Sinterverfahren in einem Druchlaufofen für ein pulverförmiges Material, welches Sauerstoff in Form von Oxid und/oder in adsorbierter Form enthält, wodurch der anwesende Sauerstoff im Verlauf einer ersten Vorsinterstufe reduziert und dann die Kohäsion des Materials im Verlauf einer zweiten Sinterstufe sichergestellt wird, dadurch gekennzeichnet, daß die Vorsinterstufe in einer reduzierenden Atmosphäre auf der Grundlage von Wasserstoff und neutralem Gas vonstatten geht, wobei die Ausbeute F_{G} mindestens der Gleichung entspricht: worin:
F_{G} in m3/h ausgedrückt wird
Sp = Querschnitt der zu sinternden Pulverschicht in m²,
Dp = volumenbezogene Masse des Pulvers in kg/m3,
X(O₂)i = Massenprozentsatz Sauerstoff in Pulver vor der Vorsinterstufe in Form von Oxid und/oder in adsorbierter Form,
P/H₂)i = Volumprozentsatz Wasserstoff in dem in den Ofen eingeleiteten Gas,
P(H₂)f = geringster Volumprozentsatz Wasserstoff in der Ofenatmosphäre an einem Punkt, wo die Oxide ... reduziert sind.
Vs Vorschubgeschwindigkeit des Materials im Ofen, ausgedrückt in m/h a ist eine Konstante gleich (He)V(He)i+(He)o die durch Einleitung einer Stickstoff- und Wasserstoffatmosphäre in den Sinterofen auf übliche Weise bestimmt wird, in dem dem eingeleiteten Gas ein bestimmtes Volumen Spürgas, wie z.B. Helium, während einer bestimmten Zeitdauer zugesetzt wird und gleichzeitig am Eintritt und am Austritt des Ofens die Entwicklung des Heliumanteils im aus dem Ofen austretenden Gas als Funktion der Zeit registriert wird und wobei die Integration dieses Heliumanteils als Funktion der Zeit am Eintritt und am Austritt des Ofens, (He); bzw. (He)ₒ, bewirkt wird.

2. Sinterverfahren nach Anspruch 1, dadurch gekennzeichnet, daß das pulverförmige Material aus einem oder mehreren Metalloxiden besteht.

3. Sinterverfahren nach Anspruch 1, dadurch gekennzeichnet, daß das pulverförmige Material aus einem oder mehreren Metallen besteht.

4. Verfahren nach einem der Ansprüche 1 bis 3, dadurch gekennzeichnet, daß das pulverförmige Material auf einer Metallauflage gesintert wird.

5. Verfahren nach einem der vorherigen Ansprüche, dadurch gekennzeichnet, daß die im Sinterofen erzeugte Atmosphäre eine Atmosphäre ist, die auch Wasserstoff und ein neutrales Gas enthält, dessen Wasserstoffkonzentration geringer ist als die der Vorsinteratmosphäre.
